# EUROPÄISCHE PATENTSCHRIFT

(11) **EP 2 690 184 B1**
(45) Veröffentlichungstag und Bekanntmachung des Hinweises auf die Patenterteilung: **02.09.2020**
(21) Anmeldenummer: 12178332.8
(22) Anmeldetag: 27.07.2012
(51) Int. Cl.: C21D 6/00, C21D 8/02, C21D 9/46, C22C 38/00, C22C 38/02, C22C 38/04, C22C 38/06, C22C 38/20, C22C 38/24, C22C 38/28, C22C 38/34, C22C 38/38

(54) **Kaltgewalztes Stahlflachprodukt und Verfahren zu seiner Herstellung**
Produit plat en acier laminé à froid et son procédé de fabrication
Cold rolled steel flat product and method for its production

(43) Veröffentlichungstag der Anmeldung: 29.01.2014
(73) Patentinhaber: ThyssenKrupp Steel Europe AG, 47166 Duisburg (DE)
(72) Erfinder: Hammer, Brigitte, Dr., 46562 Voerde (DE); Heller, Thomas, Dr., 47229 Duisburg (DE); Hisker, Frank, Dr., 46240 Bottrop (DE); Kawalla, Rudolf, Prof.Dr.-Ing., 09627 Bobritzsch (DE); Korpala, Grzegorz, 09599 Freiberg (DE)
(74) Vertreter: Cohausz & Florack

(56) Entgegenhaltungen:
- EP-A1- 1 553 202
- EP-A1- 1 975 266
- EP-A1- 2 105 514
- EP-A1- 2 246 456
- EP-A1- 2 267 176
- EP-A1- 2 325 346
- EP-A1- 2 327 810
- EP-A1- 2 436 794
- WO-A1-2011/111330
- WO-A1-2011/111333
- US-A1- 2010 307 644

## Beschreibung

Die Erfindung betrifft ein kaltgewalztes Stahlflachprodukt mit einer Zugfestigkeit Rm von mindestens 1400 MPa und einer Dehnung A80 von mindestens 5 %. Produkte dieser Art zeichnen sich durch eine sehr hohe Festigkeit in Kombination mit guten Dehnungseigenschaften aus und sind als solche insbesondere für die Herstellung von Bauteilen für Kraftfahrzeugkarosserien geeignet.

Ebenso betrifft die Erfindung ein Verfahren zur Herstellung eines erfindungsgemäßen Stahlflachprodukts. Unter dem Begriff "Stahlflachprodukt" werden hier durch einen Walzprozess erzeugte Stahlbleche oder Stahlbänder sowie davon abgeteilte Platinen und desgleichen verstanden.

Sofern hier Legierungsgehalte lediglich in "%" angegeben sind, ist damit immer "Gew.-%" gemeint, sofern nicht ausdrücklich etwas anderes angegeben ist.

Aus der EP 1 466 024 B1 (DE 603 15 129 T2) ist ein Verfahren zur Herstellung eines Stahlflachprodukts bekannt, das Zugfestigkeiten von deutlich mehr als 1000 MPa aufweisen soll. Um dies zu erreichen, wird eine Stahlschmelze, die (in Gew.-%) 0,0005 - 1 % C, 0,5 - 10 % Cu, bis zu 2 % Mn, bis zu 5 % Si, bis zu 0,5 % Ti, bis zu 0,5 % Nb, bis zu 5 % Ni, bis zu 2 % Al und als Rest Eisen und herstellungsbedingt unvermeidbare Verunreinigungen aufweist. Die Schmelze wird zu einem Band gegossen, dessen Dicke max. 10 mm beträgt und das durch Besprengen mit Wasser oder einem Wasser-Luft-Gemisch rasch auf eine Temperatur von höchstens 1000 °C abgekühlt wird. Anschließend wird das gegossene Band mit einer üblichen Reduktionsrate warmgewalzt. Das Warmwalzen wird bei einer Endtemperatur beendet, bei der sich das gesamte Kupfer noch in fester Lösung in der Ferrit- und/oder Austenitmatrix befindet. Dann wird das Band einem Schritt einer schnellen Abkühlung unterzogen, um das Kupfer in übersättigter fester Lösung in der Ferrit- und/oder Austenitlösung zu halten. Nach einem Haspeln zu einem Coil kann aus dem so erhaltenen Warmband mit einem 40 - 80 % betragenden Kaltwalzgrad ein Kaltband gewalzt werden. Dieses Kaltband wird dann einer rekristallisierenden Glühung unterzogen, bei der es möglichst schnell auf eine im Bereich von 840 °C liegenden Glühtemperatur gebracht und dort gehalten wird, um einen möglichst großen Anteil des im Stahl enthaltenen Kupfers in Lösung zu bringen. Anschließend erfolgt eine schnelle Abkühlung auf eine 400 - 700 °C betragende Temperatur, bei der sich erneut Cu-Ausscheidungen bilden. Auf diese Weise soll durch Ausscheidungshärtung das angestrebte Festigkeitsniveau des Stahls erreicht werden. Gleichzeitig soll der Kupfergehalt die Korrosions- und Versprödungsbeständigkeit des Stahls durch Bildung einer Schutzoxidschicht erhöhen.

Ein weiteres Verfahren zur Herstellung eines extrem festen Kaltbands ist aus der US 7,591,977 B2 bekannt. Gemäß diesem Verfahren wird ein (in Gew.-%) 0,1 - 0,25 % C, 1,0 - 2,0 % Si und 1,5 - 3,0 % Mn enthaltendes Warmband mit einem Kaltwalzgrad von 30 - 70 % zu einem Kaltband gewalzt, das dann einer im kontinuierlichen Durchlauf absolvierten Wärmebehandlung unterzogen wird. Dabei wird das Kaltband in einem ersten Glühschritt auf eine oberhalb seiner Ar3-Temperatur liegende erste Glühtemperatur erwärmt, um im Kaltband vorhandene Karbide in Lösung zu bringen. Anschließend erfolgt eine von der ersten Glühtemperatur ausgehende, mit einer Abkühlgeschwindigkeit von mindestens 10 °C/s erfolgende Abkühlung auf eine zweite Glühtemperatur. Diese ist so gewählt, dass sich im Kaltband Bainit bildet, und liegt typischerweise im Bereich von 300 - 450 °C. Dieser zur Bainitbildung durchgeführte zweite Glühschritt wird so lange ausgeführt, bis das Gefüge des Kaltbands zu mindestens 60 % aus Bainit und zu mindestens 5 % aus Restaustenit sowie als Rest aus polygonalem Ferrit besteht. Dabei wird angestrebt, dass das Gefüge möglichst vollständig bainitisch ist und andere Gefügebestandteile allenfalls in Spuren vorliegen. Das so beschaffene Kaltband erreicht Zugfestigkeiten von bis zu 1180 MPa bei einer Dehnung von mindestens 9 % und kann erforderlichenfalls mit einer metallischen, vor Korrosion schützenden Schicht belegt werden.

Schließlich ist aus der EP 2 327 810 A1 ein hochfestes kaltgewalztes Stahlblech bekannt, das aus einem Stahl mit (in Gew.-%) 0,17 - 0,73 % C, bis zu 3 % Si, 0,5 - 3,0 % Mn, bis zu 0,1 % P, bis zu 0,07 % S, bis zu 3,0 % Al, bis zu 0,010 % N und jeweils optionalen Gehalten an Cr von 0,05 - 5, %, 0,005 - 1,0 % V, 0,005 - 0,5 % Mo, 0,01 - 0,1 % Ti, 0,01 - 0,1 % Nb, 0,0003 - 0,0050 % B, 0,05 - 2,0 % Ni, 0,05 - 2,0 % Cu, 0,001 - 0,005 % Ca und 0,001 - 0,005 % REM, Rest Eisen und unvermeidbaren Verunreinigungen besteht, wobei die Summe der Al- und Si-Gehalte mindestens 0,7 % betragen soll. Das derart zusammengesetzte Blech weist ein Gefüge auf, welches (in Flächen-%) aus 10 - 90 % aus unterem Bainit und Martensit besteht und einen Gesamtgehalt an Martensit von bis zu 75 % sowie aus 5 - 50 % Restaustenit besteht. Um dieses Gefüge zu erhalten, durchläuft das kaltgewalzte Blech nach dem Kaltwalzen eine Wärmebehandlung, bei der es zunächst für 15 - 600 s bei einer oberhalb seiner Ac3-Temperatur liegenden Glühtemperatur geglüht und anschließend mit einer Abkühlgeschwindigkeit von mindestens 5 °C/s auf eine 350 - 490 °C betragende erste Haltetemperatur abgekühlt wird, bei der es über 15 - 1000 s gehalten wird. Anschließend wird das Blech auf eine zweite Haltetemperatur von 200 - 350 °C abgekühlt, um dort über eine Dauer von 15 - 1000 s gehalten zu werden.

Vor dem Hintergrund des voranstehend erläuterten Standes der Technik bestand die Aufgabe der Erfindung darin, ein kaltgewalztes Stahlflachprodukt zu schaffen, dass auf einfache und betriebssichere Weise hergestellt werden kann und eine optimierte Kombination aus weiter gesteigerter Festigkeit und guter Verformbarkeit aufweist. Darüber hinaus sollte ein Verfahren zur Herstellung eines solchen kaltgewalzten Stahlflachprodukts genannt werden.

In Bezug auf das kaltgewalzte Stahlflachprodukt ist diese Aufgabe erfindungsgemäß durch das in Anspruch 1 angegebene Stahlflachprodukt gelöst worden.

In Bezug auf das Verfahren besteht die erfindungsgemäße Lösung der voranstehend genannten Aufgabe darin, dass zur Herstellung eines erfindungsgemäßen kaltgewalzten Stahlflachprodukts mindestens die in Anspruch 9 angegebenen Arbeitsschritte durchlaufen werden.

Vorteilhafte Ausgestaltungen der Erfindung sind in den abhängigen Ansprüchen angegeben und werden nachfolgend wie der allgemeine Erfindungsgedanke im Einzelnen erläutert.

Das erfindungsgemäße kaltgewalzte Stahlflachprodukt zeichnet sich dadurch aus, dass es aus (in Gew.-%) C: 0,27 - 0,60 %, Si: 0,4 - 2,5 %, Mn: 0,4 - 3,0 %, Cr: 0,3 - 2 % sowie jeweils optional aus Al: bis zu 3,0 %, Ni: bis zu 1,0 %, Cu: bis zu 2,0 %, Mo: bis zu 0,4 %, Co: bis zu 1,5 %, Ti: bis zu 0,2 %, Nb: bis zu 0,2 %, V: bis zu 0,5 %, und als Rest aus Eisen und unvermeidbaren Verunreinigungen besteht. Dabei besteht das Gefüge des erfindungsgemäßen Stahlflachprodukts im kaltgewalzten Zustand zu mindestens 20 Vol.-% aus Bainit, zu 10 - 35 Vol.-% aus Restaustenit und als Rest aus Martensit, wobei es selbstverständlich ist, dass im Gefüge des Stahlflachprodukts technisch unvermeidbare Spuren anderer Gefügebestandteile vorhanden sein können. Ein so beschaffenes erfindungsgemäßes kaltgewalztes Stahlflachprodukt erzielt regelmäßig Zugfestigkeiten Rm von mindestens 1400 MPa und eine Dehnung A80 von mindestens 5 %. Der C-Gehalt des Restaustenits beträgt typischerweise mehr als 1,0 Gew.-%.

Das erfindungsgemäße Verfahren zum Herstellen eines erfindungsgemäß beschaffenen Stahlflachprodukts umfasst folgende Arbeitsschritte:
- Bereitstellen eines Vorprodukts in Form einer Bramme, Dünnbramme oder eines gegossenen Bands, das aus (in Gew.-%) C: 0,27 - 0,60 %, Si: 0,4 - 2,5 %, Mn: 0,4 - 3,0 %, Cr: 0,3 - 2 % sowie jeweils optional aus Al: bis zu 3,0 %, Ni: bis zu 1,0 %, Cu: bis zu 2,0 %, Mo: bis zu 0,4 %, Co: bis zu 1,5 %, Ti: bis zu 0,2 %, Nb: bis zu 0,2 %, V: bis zu 0,5 % und als Rest aus Eisen und unvermeidbaren Verunreinigungen besteht;
- Erwärmen des Vorprodukts auf eine im Bereich von 1100 - 1300 °C liegende Temperatur oder Halten des Vorprodukts bei dieser Temperatur;
- Warmwalzen des Vorprodukts zu einem Warmband in einem oder mehreren Walzstichen, wobei das erhaltene Warmband beim Verlassen des letzten Walzstichs eine Warmwalzendtemperatur von mindestens 830 - 1000 °C aufweist;
- Haspeln des erhaltenen Warmbands bei einer Haspeltemperatur, die zwischen der Warmwalzendtemperatur und 560 °C liegt;
- Kaltwalzen des Warmbands zu einem Kaltband mit einem Kaltwalzgrad von mindestens 30 %;
- Wärmebehandeln des erhaltenen Kaltbands, wobei das Kaltband im Zuge der Wärmebehandlung
   - auf eine mindestens 800 °C betragende Glühtemperatur erwärmt wird, wobei das Kaltband über eine Glühdauer von 50 - 150 s bei der Glühtemperatur gehalten wird,
   - ausgehend von der Glühtemperatur mit einer mindestens 8 °C/s betragenden Abkühlgeschwindigkeit auf eine Haltetemperatur abgekühlt wird, die in einem Haltetemperaturbereich liegt, dessen Obergrenze 470 °C beträgt und dessen Untergrenze höher ist als die Martensitstarttemperatur MS, ab der Martensit im Gefüge des Kaltbands entsteht, und
   - im Haltetemperaturbereich über einen Zeitraum gehalten wird, der ausreicht, um im Gefüge des Kaltbands mindestens 20 Vol.-% Bainit zu bilden.

Ein erfindungsgemäßes Stahlband weist ein dreiphasiges Gefüge auf, dessen dominierender Bestandteil Bainit ist und das darüber hinaus aus Restaustenit sowie als Rest aus Martenisit besteht. Optimaler Weise liegt dabei der Bainitanteil bei mindestens 60 Vol.-% und der Restaustenitanteil im Bereich von 10 - 25 Vol.-%, wobei auch hier der Rest des Gefüges jeweils durch Martensit aufgefüllt ist. Der optimale Martensitanteil beträgt mindestens 10 Vol.-%. Ein derart zusammengesetztes Gefüge bewirkt die beste Kombination von Rm*A80 bei der geforderten Zugfestigkeit.

Neben den Hauptkomponenten "Bainit", "Restaustenit" und "Martensit" können Gehalte an anderen Gefügebestandteilen vorhanden sein, deren Anteile jedoch zu gering sind, um einen Einfluss auf die Eigenschaften des erfindungsgemäßen Kaltbands zu haben. Der Restaustenit liegt in einem erfindungsgemäßen Kaltband überwiegend filmartig mit kleinen globularen Inseln von blockigem Restaustenit mit einer Korngröße <5 *µ*m vor, so dass der Restaustenit eine hohe Stabilität und damit einhergehend eine geringe Neigung zur unerwünschten Umwandlung in Martensit besitzt sowie den TRIP-Effekt ermöglicht.

Erfindungsgemäß erzeugtes Kaltband erreicht regelmäßig Zugfestigkeiten Rm von mehr als 1400 MPa, bei Dehnungen A80, die ebenso regelmäßig oberhalb von 5 % liegen. Dementsprechend liegt die Güte Rm*A80 von erfindungsgemäßen Stahlflachprodukten regelmäßig oberhalb von 7000 MPa*%, wobei typischerweise Güten Rm*A80 von mindestens 13500 MPa*% erreicht werden. Ein erfindungsgemäßes Kaltband verfügt als solches über eine optimale Kombination aus extremer Festigkeit und ausreichender Umformbarkeit.

Die Martensitstarttemperatur, d. h. die Temperatur, ab der sich in erfindungsgemäß verarbeitetem Stahl Martensit bildet, kann gemäß der im Artikel "Thermodynamic Exatrapolation and Martensite-Start-Temperature of Substitutionally Alloyed Steels" von H. Bhadeshia, erschienen in Metal Science 15 (1981), Seiten 178 -180 erläuterten Vorgehensweise berechnet werden.

Kohlenstoff verzögert im erfindungsgemäßen Stahl die Umwandlung in Ferrit/Perlit, senkt die Martensitstarttemperatur MS ab und trägt zur Erhöhung der Härte bei. Um diese positiven Effekte zu nutzen, ist der C-Gehalt des erfindungsgemäßen Stahlflachprodukts auf mindestens 0,27 Gew.-% gesetzt worden. Insbesondere beträgt der C-Gehalt mindestens 0,28 Gew.-%. Die durch den vergleichbar hohen Kohlenstoffgehalt erzielten Effekte lassen sich dann besonders sicher nutzen, wenn der C-Gehalt im Bereich von 0,27 - 0,4 Gew.-% oder 0,28 - 0,4 Gew.-%, liegt.

Auch in einem erfindungsgemäßen kaltgewalzten Stahlflachprodukt kann die festigkeitssteigernde Wirkung von Kupfer genutzt werden. Hierzu kann im erfindungsgemäßen Stahlflachprodukt ein Mindestgehalt von 0,15 Gew.-% Cu, insbesondere mindestens 0,2 Gew.-% Cu, vorhanden sein. Einen besonders wirksamen Beitrag zur Festigkeit leistet Cu, wenn es in Gehalten von mindestens 0,55 Gew.-% im erfindungsgemäßen Stahlflachprodukt vorhanden ist, wobei sich negative Auswirkungen der Anwesenheit von Cu dadurch begrenzen lassen, dass der Cu-Gehalt auf höchstens 1,5 Gew.-% beschränkt wird.

Mn in Gehalten von mindestens 0,4 Gew.-% und bis zu 3 Gew.-%, insbesondere bis zu 2,5 Gew.-%, fördert im erfindungsgemäß verarbeiteten Stahl die Bainitbildung, wobei die optional zusätzlich vorhandenen Gehalte an Cu, Cr und Ni ebenfalls zur Bildung von Bainit beitragen. Abhängig von den jeweils anderen Bestandteilen des erfindungsgemäß verarbeiteten Stahls kann es dabei zweckmäßig sein, den Mn-Gehalt auf maximal 2 Gew.-% zu beschränken oder den Mindestgehalt an Mn auf 1,5 Gew.-% zu erhöhen.

Durch die Zugabe von Cr ist die Martensitstarttemperatur abgesenkt und die Neigung des Bainits zur Umwandlung in Perlit oder Zementit unterdrückt werden. Des Weiteren fördert Cr in Gehalten bis zu der erfindungsgemäß vorgegebenen Obergrenze von maximal 2 Gew.-% die ferritische Umwandlung, wobei sich optimale Wirkungen der Anwesenheit von Cr im erfindungsgemäßen kaltgewalzten Stahlflachprodukt dann ergeben, wenn der Cr-Gehalt auf 1,5 Gew.-% beschränkt ist. Um den positiven Einfluss von Cr wirksam zu nutzen, sind mindestens 0,3 Gew.-% Cr im erfindungsgemäßen Stahlflachprodukt vorhanden.

Durch die optionale Zugabe von Ti, V oder Nb kann die Entstehung von feinkörnigerem Gefüge unterstützt und die bainitische Umwandlung gefördert werden. Darüber hinaus tragen diese Mikrolegierungselemente durch die Bildung von Ausscheidungen zur Steigerung der Härte bei. Besonders effektiv lassen sich die positiven Wirkungen von Ti, V und Nb im erfindungsgemäßen kaltgewalzten Stahlflachprodukt dann nutzen, wenn ihr Gehalt jeweils im Bereich von 0,002 - 0,15 Gew.-% liegt, insbesondere 0,1 Gew.-% nicht überschreitet.

Si ist in einem erfindungsgemäßen Stahlflachprodukt in Gehalten von 0,4 - 2,5 Gew.-% vorhanden und bewirkt eine deutliche Mischkristallverfestigung. Um diesen Effekt besonders sicher zu nutzen, kann der Si-Gehalt auf mindestens 1,0 Gew.-% gesetzt werden. Ebenso kann es zur Vermeidung negativer Einflüsse zweckmäßig sein, den Si-Gehalt auf maximal 2 Gew.-% zu beschränken.

Al kann im erfindungsgemäß verarbeiteten Stahl den Si-Gehalt zu einem Teil ersetzen. Gleichzeitig wirkt Al wie auch Si bei der Stahlherstellung desoxidierend. Hierzu kann ein Mindestgehalt von 0,01 Gew.-% Al vorgesehen werden. Höhere Gehalte an Al erweisen sich beispielsweise dann als zweckmäßig, wenn durch die Zugabe von Al die Härte oder Zugfestigkeit des Stahls zu Gunsten einer verbesserten Verformbarkeit auf einen niedrigeren Wert eingestellt werden soll.

Eine weitere Funktion von Si und Al besteht darin, die Karbidbildung im Bainit zu unterdrücken und damit den Restaustenit durch gelösten C zu stabilisieren.

Die positiven Einflüsse der gleichzeitigen Anwesenheit von Al und Si können dadurch besonders effektiv genutzt werden, wenn die Gehalte an Si und Al innerhalb der erfindungsgemäß vorgegebenen Grenzen folgende Bedingung erfüllen: %Si + 0,8%Al > 1,2 Gew.-% (mit %Si: jeweiliger Si-Gehalt in Gew.-%, %Al: jeweiliger Al-Gehalt in Gew.-%).

Die Bildung des erfindungsgemäß vorgegebenen Gefüges lässt sich insbesondere dadurch gewährleisten, dass die Gehalte des erfindungsgemäß verarbeiteten Stahls und dementsprechend die Gehalte des erfindungsgemäßen Stahlflachprodukts an Mn, Cr, Ni, Cu und C die folgende Bedingung 1 < 0,5%Mn + 0,167%Cr + 0,125%Ni + 0,125%Cu + 1,334%C < 2 erfüllen, wobei mit %Mn der jeweilige Mn-Gehalt in Gew.-%, mit %Cr der jeweilige Cr-Gehalt in Gew.-%, mit %Ni der jeweilige Ni-Gehalt in Gew.-%, mit %Cu der jeweilige Cu-Gehalt in Gew.-% und mit %C der jeweilige C-Gehalt in Gew.-% bezeichnet sind.

Zur Herstellung eines erfindungsgemäßen Stahlflachprodukts wird das aus einem erfindungsgemäß zusammengesetzten Stahl gegossene Vorprodukt zunächst auf eine Temperatur gebracht oder auf einer Temperatur gehalten, die ausreicht, um das ausgehend von dieser Temperatur durchgeführte Warmwalzen bei einer Warmwalzendtemperatur zu beenden, die im Bereich von 830 - 1000 °C liegen. Nach dem Verlassen des letzten für das Warmwalzen verwendeten Walzgerüsts kühlt das Warmband auf dem sich an das betreffende Walzgerüst anschließenden Rollgang ab. Im Anschluss an den Rollgang läuft das Warmband in eine Haspeleinrichtung, in der es zu einem Coil gewickelt wird.

Die Haspeltemperatur muss mindestens 560 °C betragen, damit ein relativ weiches Warmbandgefüge aus Ferrit und Perlit entsteht. Ein für diesen Zweck optimaler Temperaturverlauf ergibt sich, wenn die Warmwalzendtemperatur im Bereich von 850 - 950 °C, insbesondere im Bereich von 880 - 950 °C, liegt. Typischerweise wird dazu das Vorprodukt vor dem Warmwalzen auf eine im Bereich von 1100 - 1300 °C liegende Temperatur erwärmt oder bei dieser Temperatur gehalten. Das Gefüge des so erhaltenen Warmbands besteht hauptsächlich aus Ferrit und Perlit. Die Gefahr einer Entstehung von Korngrenzenoxidation kann dadurch minimiert werden, dass die Haspeltemperatur auf maximal 750 °C beschränkt wird.

Nach dem Haspeln wird das Warmband kaltgewalzt, wobei das Warmband vor dem Kaltwalzen selbstverständlich in üblicher Weise chemisch oder mechanisch entzundert werden kann.

Das Kaltwalzen erfolgt mit einem Kaltwalzgrad von mindestens 30 %, insbesondere mindestens 45 %, um die Rekristallisation und Umwandlung beim anschließenden Glühen zu beschleunigen. Generell ergibt sich zudem durch Einhaltung eines entsprechend hohen Kaltwalzgrades eine bessere Oberflächenqualität. Kaltwalzgrade von mindestens 50 % haben sich hierfür als besonders günstig erwiesen.

Nach dem Kaltwalzen absolviert das erfindungsgemäß erhaltene Kaltband in einem kontinuierlichen Durchlauf einen Glühzyklus, bei dem es in einer ersten Glühphase auf eine Temperatur von mindestens 800 °C, bevorzugt mindestens 830 °C, erwärmt wird. Diese erste Glühphase dauert mindestens so lange, dass das Kaltband vollständig austenitisiert ist. Hierzu sind typischerweise 50 - 150 s erforderlich.

Am Ende der ersten Glühphase wird das Produkt abgeschreckt, wobei die Abkühlgeschwindigkeit mindestens 8 °C/s, insbesondere 10 °C/s, beträgt. Die Zieltemperatur dieser Abschreckung ist eine Haltetemperatur, die höchstens 470 °C beträgt und höher ist als die Martensitstarttemperatur MS, ab der Martensit im Gefüge des Kaltbands entsteht. In der Praxis kann als Anhalt für den Bereich, in dem die Haltetemperatur liegen soll, der Bereich von 300 - 420 °C, insbesondere 330 - 420 °C, angewendet werden.

Ausgehend von der jeweiligen Haltetemperatur wird das Kaltband in der zweiten Glühphase im Haltetemperaturbereich gehalten und zwar so lange, bis sich das Gefüge des Kaltbands zu mindestens 20 Vol.-% in Bainit gewandelt hat. Das Halten kann dabei als isothermes Halten auf der bei der Abkühlung erreichten Haltetemperatur oder als langsam erfolgende Temperaturabnahme innerhalb des Haltetemperaturbereichs durchgeführt werden.

Das erfindungsgemäß erzeugte Stahlflachprodukt kann in üblicher Weise mit einer metallischen Schutzschicht belegt werden. Dies kann beispielsweise durch Schmelztauchbeschichten erfolgen. Sofern vor dem Auftrag der metallischen Beschichtung ein Glühen erforderlich ist, kann die erfindungsgemäß vorgesehene Wärmebehandlung im Rahmen dieses Glühens durchgeführt werden. Nachfolgend wird die Erfindung anhand von Ausführungsbeispielen näher erläutert.

Es sind fünf Stähle S1 - S5 erschmolzen worden, deren Zusammensetzung in Tabelle 1 angegeben ist.

Stahl S5 ist nicht erfindugsgemäss.

Die entsprechend zusammengesetzten Stahlschmelzen sind auf konventionelle Weise zu einem Strang vergossen worden, von dem Brammen abgeteilt worden sind. Die Dünnbrammen sind anschließend auf ebenso konventionelle Weise auf eine Wiedererwärmungstemperatur erwärmt worden.

Die erwärmten Brammen sind in einer ebenfalls konventionellen Warmwalzstaffel zu Warmbändern mit einer Dicke von 2 mm warmgewalzt worden.

Die Warmwalzendtemperatur lag jeweils im Bereich von 830 - 900 °C. Ausgehend von dieser Temperatur sind die Warmbänder auf eine oberhalb von 560 °C liegende Haspeltemperatur abgekühlt worden und anschließend zu Coils gehaspelt worden.

Die so erhaltenen Warmbänder sind nach dem Haspeln entzundert und nach dem Entzundern bei Kaltwalzgraden von 50 % zu Kaltband kaltgewalzt worden.

Eine größere Zahl von Proben dieser Kaltbänder sind dann einer Wärmebehandlung unterzogen worden, bei der sie in einem ersten Glühschritt mit einer Erwärmungsgeschwindigkeit von mindestens 1,9 °C/s auf eine erste Glühtemperatur erwärmt worden sind, die im Bereich von 830 - 850 °C lag. Bei dieser Temperatur sind die Kaltbänder über eine Dauer von 120 s gehalten worden, bis sie vollständig durcherwärmt waren.

Anschließend erfolgte eine Abschreckung, bei der Kaltbänder mit einer mindestens 8 °C/s betragenden Abkühlgeschwindigkeit auf eine Haltetemperatur T2 abgeschreckt worden sind, die im Bereich von 350 - 420 °C lag. Konkret lagen die Haltetemperaturen T2 bei einer ersten Charge von Versuchen bei 300 °C, 310 °C, 330 °C, 340 °C, 375 °C, 390 °C und 410 °C. Bei der jeweiligen Haltetemperatur T2 sind die Kaltbandproben für eine Glühdauer t2 gehalten worden.

In Fig. 1 sind die erzielten Zugfestigkeiten Rm über die jeweilige Glühtemperatur T2 aufgetragen. Es zeigt sich, dass die aus dem Stahl S5 gefertigten Kaltbandproben jeweils nur unter bestimmten Glühbedingungen die geforderte Mindestzugfestigkeit von 1400 MPa erreichen, während die Zugfestigkeiten der aus den anderen Stählen hergestellten Kaltbandproben stets sicher über der Mindestgrenze von 1400 MPa lagen. Als Grund hierfür ist der vergleichbar geringe, an der unteren Grenze des erfindungsgemäß vorgegebenen Gehaltsbereichs liegende Kohlenstoffgehalt des Stahls S5 ermittelt worden.

In Fig. 2 sind die Zugfestigkeiten der aus dem Stahl S4 erzeugten Kaltbandproben über die Glühdauer t2 der zweiten Glühstufe aufgetragen. Es zeigt sich, dass die bei einer Haltetemperatur von 310 °C, 330 °C und 350 °C, also im Haltetemperaturbereich von 310 - 350 °C, gehaltenen Kaltbandproben die geforderte Zugfestigkeit Rm von 1400 MPa unabhängig von der jeweiligen Glühdauer t2 erreicht haben.

In Fig. 3 sind in gleicher Weise die Zugfestigkeiten der aus dem Stahl S5 erzeugten Kaltbandproben über die Glühdauer t2 der zweiten Glühstufe aufgetragen. Es zeigt sich hier, dass die bei einer Haltetemperatur von 350 °C und 390 °C, also im Haltetemperaturbereich von 350 - 390 °C, gehaltenen Kaltbandproben die geforderte Zugfestigkeit Rm von 1400 MPa erreichen, wenn die Glühdauer t2 kürzer als 145 s ist.

In Fig. 4 ist die Dehnung A80 der aus dem Stahl S4 erzeugten Kaltbandproben über die Glühdauer t2 der zweiten Glühstufe aufgetragen. Die bei einer Haltetemperatur von 310 °C, 330 °C und 350 °C, also im Haltetemperaturbereich von 310 - 350 °C, gehaltenen Kaltbandproben haben die geforderte Mindestdehnung A80 unabhängig von der jeweiligen Glühdauer t2 erreicht.

In Fig. 5 ist die Dehnung A80 der aus dem Stahl S5 erzeugten Kaltbandproben über die Glühdauer t2 der zweiten Glühstufe aufgetragen. Auch hier zeigt sich, dass die Kaltbandproben die geforderte Dehnung A80 von mindestens 5 % unabhängig von ihrer jeweiligen Haltetemperatur T2 und unabhängig von der jeweiligen Glühdauer t2 erreichen. Dementsprechend kann bei Einhaltung einer kurzen Glühdauer und geeignet niedrigen Haltetemperaturen T2 auch aus dem Stahl S5 trotz seines vergleichsweise niedrigen C-Gehalts ein erfindungsgemäßes kaltgewalztes Stahlflachprodukt erzeugt werden, bei dem eine hohe Zugfestigkeit Rm mit einer ausreichenden Dehnung A80 kombiniert ist.

In Fig. 6 ist in einem Ausschnitt eine Vergrößerung eines Querschnitts eines erfindungsgemäßen Kaltbands dargestellt. Dabei sind beispielhaft Restaustenitblöcke RA-b markiert und eine Stelle durch eine Umkreisung hervorgehoben, an der filmartiger Restaustenit RA-f in einer lamellenartigen Schichtung vorliegt.

**Tabelle 1**

| **Stahl** | **C** | **Mn** | **Si** | **Cu** | **Cr** | **Ti** | **Nb** | **V** | **Al** | **N** | **Sonstige** |
|---|---|---|---|---|---|---|---|---|---|---|---|
| **S1** | 0,52 | 1,48 | 0,40 | 1,51 | 0,88 | 0,009 | - | 0,093 | 1,400 | - | - |
| **S2** | 0,301 | 1,41 | 1,46 | 1,47 | 0,87 | 0, 014 | 0,005 | 0,09 | 0,021 | 0,0015 | Ni: 0,021 |
| | | | | | | | | | | | Mo: <0,002 |
| **S3** | 0,505 | 1,50 | 0,40 | 0,6 | 1,30 | 0,011 | - | 0,098 | 0,012 | 0,002 | Ni: 0,63 |
| | | | | | | | | | | | Mo: 0,30 |
| **S4** | 0,384 | 1,97 | 0,41 | 0,57 | 1,37 | 0,0016 | - | <0,0005 | 0,018 | 0,0014 | Ni: 0,59 |
| | | | | | | | | | | | Mo: 0,30 |
| **S5** | 0,252 | 1,47 | 2,15 | 0,32 | 0,41 | 0,020 | - | 0,11 | 0,009 | - | Ni: 0,02 |
| | | | | | | | | | | | Mo: <0,002 |

| | | | | | | | | | | | |
|---|---|---|---|---|---|---|---|---|---|---|---|
| Angaben in Gew.-%, Rest Eisen und unvermeidbare Verunreinigungen | | | | | | | | | | | |

## Patentansprüche

1. Kaltgewalztes Stahlflachprodukt, mit einer Zugfestigkeit Rm von mindestens 1400 MPa und einer Dehnung A80 von mindestens 5 %, bestehend aus in Gew. -%:
| | |
|---|---|
| C: | 0,27 - 0,60 %, |
| Si: | 0,4 - 2,5 %, |
| Mn: | 0,4 - 3,0 %, |
| Cr: | 0,3 - 2 %, |
sowie jeweils optional aus
| | |
|---|---|
| Al: | bis zu 3,0 % |
| Ni: | bis zu 1,0 %, |
| Cu: | bis zu 2,0 %, |
| Mo: | bis zu 0,4 %, |
| Co: | bis zu 1,5 %, |
| Ti: | bis zu 0,2 %, |
| Nb: | bis zu 0,2 %, |
| V: | bis zu 0,5 %, |
und als Rest aus Eisen und unvermeidbaren Verunreinigungen, wobei das Gefüge des Stahlflachprodukts zu mindestens 20 Vol.-% aus Bainit, zu 10 - 35 Vol.-% aus Restaustenit, der überwiegend filmartig mit kleinen globularen Inseln von blockigem Restaustenit mit einer Korngröße <5 µm vorliegt, und als Rest aus Martensit besteht.

2. Stahlflachprodukt nach Anspruch 1, **dadurch**
**gekennzeichnet, dass** sein Si-Gehalt mindestens 1,0 Gew.-% beträgt.

3. Stahlflachprodukt nach einem der voranstehenden Ansprüche, **dadurch**
**gekennzeichnet, dass** sein Al-Gehalt mindestens 0,01 Gew.-% beträgt.

4. Stahlflachprodukt nach einem der voranstehenden Ansprüche, **dadurch**
**gekennzeichnet, dass** sein Cu-Gehalt mindestens 0,2 Gew.-% beträgt.

5. Stahlflachprodukt nach Anspruch 4, **dadurch**
**gekennzeichnet, dass** sein Cu-Gehalt mindestens 0,55 Gew.-% beträgt.

6. Stahlflachprodukt nach einem der voranstehenden Ansprüche, **dadurch**
**gekennzeichnet, dass** seine Gehalte an Mn, Cr, Ni, Cu und C die folgende Bedingung erfüllen: $1 < 0,5 % Mn + 0,167 % Cr + 0,125 % Ni + 0,125 % Cu + 1,334 % C < 2$
mit %Mn: jeweiliger Mn-Gehalt in Gew.-%,
%Cr: jeweiliger Cr-Gehalt in Gew.-%,
%Ni: jeweiliger Ni-Gehalt in Gew.-%,
%Cu: jeweiliger Cu-Gehalt in Gew.-%,
%C: jeweiliger C-Gehalt in Gew.-%.

7. Stahlflachprodukt nach einem der voranstehenden Ansprüche, **dadurch**
**gekennzeichnet, dass** sein Gefüge mindestens 50 Vol.-% Bainit enthält.

8. Stahlflachprodukt nach einem der voranstehenden Ansprüche, **dadurch**
**gekennzeichnet, dass** sein Gefüge 10 - 25 Vol.-% Restaustenit enthält.

9. Verfahren zum Herstellen eines gemäß einem der Ansprüche 1 bis 8 beschaffenen Stahlflachprodukts umfassend folgende Arbeitsschritte:
- Bereitstellen eines Vorprodukts in Form einer Bramme, Dünnbramme oder eines gegossenen Bands, das aus in Gew. C: 0,27 - 0,60 %, Si: 0,4 - 2,5 %, Mn: 0,4 - 3,0 %, Cr: 0,3 - 2 % sowie jeweils optional aus Al: bis zu 3,0 %, Ni: bis zu 1,0 %, Cu: bis zu 2,0 %, Mo: bis zu 0,4 %, Co: bis zu 1,5 %, Ti: bis zu 0,2 %, Nb: bis zu 0,2 %, V: bis zu 0,5 % und als Rest aus Eisen und unvermeidbaren Verunreinigungen besteht;
- Erwärmen des Vorprodukts auf eine im Bereich von 1100 - 1300 °C liegende Temperatur oder Halten des Vorprodukts bei dieser Temperatur;
- Warmwalzen des Vorprodukts zu einem Warmband in einem oder mehreren Walzstichen, wobei das erhaltene Warmband beim Verlassen des letzten Walzstichs eine Warmwalzendtemperatur von 830 - 1000 °C aufweist;
- Haspeln des erhaltenen Warmbands bei einer Haspeltemperatur, die zwischen der Warmwalzendtemperatur und 560 °C liegt;
- Kaltwalzen des Warmbands zu einem Kaltband mit einem Kaltwalzgrad von mindestens 30 %;
- Wärmebehandeln des erhaltenen Kaltbands, wobei das Kaltband im Zuge der Wärmebehandlung
- auf eine mindestens 800 °C betragende Glühtemperatur erwärmt wird, wobei das Kaltband über eine Glühdauer von 50 - 150 s bei der Glühtemperatur gehalten wird,
- ausgehend von der Glühtemperatur mit einer mindestens 8 °C/s betragenden Abkühlgeschwindigkeit auf eine Haltetemperatur abgekühlt wird, die in einem Haltetemperaturbereich liegt, dessen Obergrenze 470 °C beträgt und dessen Untergrenze höher ist als die Martensitstarttemperatur MS, ab der Martensit im Gefüge des Kaltbands entsteht, und
- auf der Haltetemperatur über einen Zeitraum gehalten wird, der ausreicht, um im Gefüge des Kaltbands mindestens 20 Vol.-% Bainit zu bilden.

10. Verfahren nach Anspruch 9, **dadurch**
**gekennzeichnet, dass** die Warmwalzendtemperatur 850 - 950 °C beträgt.

11. Verfahren nach einem der Ansprüche 9 oder 10,
**dadurch gekennzeichnet, dass** die Haltetemperatur 300 - 420 °C beträgt.

12. Verfahren nach einem der Ansprüche 9 bis 11,
**dadurch gekennzeichnet, dass** das Kaltband nach der Wärmebehandlung mit einer metallischen Schutzschicht belegt wird.

## Claims

1. Cold-rolled flat steel product, with a tensile strength Rm of at least 1400 MPa and an elongation A80 of at least 5%, consisting in % by weight of:
| | |
|---|---|
| C: | 0.27 to 0.60%, |
| Si: | 0.4 to 2.5%, |
| Mn: | 0.4 to 3.0%, |
| Cr: | 0.3 to 2%, |
and in each case optionally of
| | |
|---|---|
| Al: | up to 3.0%, |
| Ni: | up to 1.0%, |
| Cu: | up to 2.0%, |
| Mo: | up to 0.4%, |
| Co: | up to 1.5%, |
| Ti: | up to 0.2%, |
| Nb: | up to 0.2%, |
| V: | up to 0.5%, |
and the remainder of iron and unavoidable impurities, wherein the structure of the flat steel product consists at least 20% by volume of bainite, 10 to 35% by volume of residual austenite, which is predominantly present in a film-like manner with small globular islands of blocky residual austenite with a grain size of <5 µm and the remainder consisting of martensite.

2. Flat steel product according to claim 1, **characterised in that** its Si content is at least 1.0% by weight.

3. Flat steel product according to any one of the preceding claims, **characterised in that** its Al content is at least 0.01% by weight.

4. Flat steel product according to any one of the preceding claims, **characterised in that** its Cu content is at least 0.2% by weight.

5. Flat steel product according to claim 4, **characterised in that** its Cu content is at least 0.55% by weight.

6. Flat steel product according to any one of the preceding claims, **characterised in that** its contents of Mn, Cr, Ni, Cu and C meet the following condition: $1 < 0.5 % Mn + 0.167 % Cr + 0.125 % Ni + 0.125 % Cu + 1.334 % C < 2$
with %Mn: respective Mn content in % by weight,
%Cr: respective Cr content in % by weight,
%Ni: respective Ni content in % by weight,
%Cu: respective Cu content in % by weight,
%C: respective C content in % by weight.

7. Flat steel product according to any one of the preceding claims, **characterised in that** its structure contains at least 50% by volume of bainite.

8. Flat steel product according to any one of the preceding claims, **characterised in that** its structure contains 10 to 25% by volume of residual austenite.

9. Method for producing a flat steel product provided according to any one of claims 1 to 8, comprising the following work steps:
- providing a primary product in the form of a slab, thin slab or a cast strip, which consists in % by weight of C: 0.27 to 0.60%, Si: 0.4 to 2.5%, Mn: 0.4 to 3.0%, Cr: 0.3 to 2% and in each case optionally of Al: up to 3.0%, Ni: up to 1.0%, Cu: up to 2.0%, Mo: up to 0.4%, Co: up to 1.5%, Ti: up to 0.2%, Nb: up to 0.2%, V: up to 0.5%, and the remainder of iron and unavoidable impurities;
- heating the primary product to a temperature in the range of 1100 to 1300°C or holding the primary product at this temperature;
- hot rolling the primary product to a hot strip in one or a plurality of rolling passes, wherein the obtained hot strip has a hot rolling final temperature of 830 to 1000°C upon leaving the last rolling pass;
- coiling the obtained hot strip at a coiling temperature which lies between the hot rolling final temperature and 560°C;
- cold rolling the hot strip to a cold strip with a cold rolling grade of at least 30%;
- heat treating the obtained cold strip, wherein the cold strip during the heat treatment
- is heated to an annealing temperature of at least 800°C, wherein the cold strip is held for an annealing time of 50 to 150 s at the annealing temperature,
- is cooled proceeding from the annealing temperature at a cooling speed of at least 8°C/s to a holding temperature, which is in a holding temperature range, whose upper limit is 470°C and whose lower limit is higher than the martensite starting temperature MS, from which martensite develops in the structure of the cold strip and
- is held at the holding temperature for a period that is sufficient to form at least 20% by volume of bainite in the structure of the cold strip.

10. Method according to claim 9, **characterised in that** the hot rolling final temperature is 850 to 950°C.

11. Method according to any one of claims 9 or 10, **characterised in that** the holding temperature is 300 to 420°C.

12. Method according to any one of claims 9 to 11, **characterised in that** the cold strip is coated with a metallic protective layer after the heat treatment.

## Revendications

1. Produit plat en acier laminé à froid, avec une résistance à la traction Rm d'au moins 1 400 MPa et un allongement A80 d'au moins 5 %, se composant de, en % en poids :
C : 0,27 - 0,60 %,
Si : 0,4 - 2,5 %,
Mn : 0,4 - 3,0 %,
Cr : 0,3 - 2 %,
ainsi que respectivement au choix
Al jusqu'à 3,0 %
Ni : jusqu'à 1,0 %,
Cu : jusqu'à 2,0 %,
Mo : jusqu'à 0,4 %,
Co : jusqu'à 1,5 %,
Ti : jusqu'à 0,2 %,
Nb : jusqu'à 0,2 %,
V : jusqu'à 0,5 %,
et le reste étant constitué de fer et d'impuretés inévitables, la structure du produit plat en acier se composant au moins de 20 % en volume de bainite, de 10 - 35 % en volume d'austénite résiduelle étant essentiellement de type pelliculaire avec des petits îlots globulaires d'austénite résiduelle compacte ayant une granulométrie < 5 µm, et le reste étant constitué de martensite.

2. Produit plat en acier selon la revendication 1, **caractérisé en ce que** sa teneur en Si est d'au moins 1,0 % en poids.

3. Produit plat en acier selon l'une des revendications précédentes, **caractérisé en ce que** sa teneur en Al est au moins de 0,01 % en poids.

4. Produit plat en acier selon l'une des revendications précédentes, **caractérisé en ce que** sa teneur en Cu est au moins de 0,2 % en poids.

5. Produit plat en acier selon la revendication 4, **caractérisé en ce que** sa teneur en Cu est au moins de 0,55 % en poids.

6. Produit plat en acier selon l'une des revendications précédentes, **caractérisé en ce que** ses teneurs en Mn, Cr, Ni, Cu et C remplissent la condition suivante : $1 < 0,5 % Mn + 0,167 % Cr + 0,125 % Ni + 0,125 % Cu + 1,334 % C < 2$
avec: % Mn : teneur respective en Mn en % en poids,
% Cr : teneur respective en Cr en % en poids,
% Ni : teneur respective en Ni en % en poids,
% Cu : teneur respective en Cu en % en poids,
% C : teneur respective en C en % en poids.

7. Produit plat en acier selon l'une des revendications précédentes, **caractérisé en ce que** sa structure contient au moins 50 % en volume de bainite.

8. Produit plat en acier selon l'une des revendications précédentes, **caractérisé en ce que** sa structure contient 10 - 25 % en volume d'austénite résiduelle.

9. Procédé pour la fabrication d'un produit plat en acier obtenu selon l'une des revendications 1 à 8, comportant les étapes de travail suivantes :
- Mise à disposition d'un produit intermédiaire sous la forme d'une brame, d'une brame mince ou d'une bande coulée qui se compose de, en % en poids : C : 0,27 - 0,60 %, Si : 0,4 - 2,5 %, Mn : 0,4 - 3,0 %, Cr : 0,3 - 2 %, ainsi que respectivement au choix Al: jusqu'à 3,0 %, Ni : jusqu'à 1,0 %, Cu : jusqu'à 2,0 %, Mo : jusqu'à 0,4 %, Co : jusqu'à 1,5 %, Ti : jusqu'à 0,2 %, Nb : jusqu'à 0,2 %, V : jusqu'à 0,5 % et le reste étant constitué de fer et d'impuretés inévitables ;
- Réchauffement du produit intermédiaire à une température comprise dans une plage de 1 100 à 1 300 °C ou maintien de ce produit intermédiaire à cette température ;
- Laminage à chaud du produit intermédiaire en une bande à chaud en une ou plusieurs passes de laminage, la bande à chaud obtenue, en sortant de la dernière passe de laminage, présentant une température finale de laminage à chaud de 830 - 1 000 °C ;
- Bobinage de la bande à chaud obtenue à une température d'embobinage qui se situe entre la température finale de laminage à chaud et 560 °C ;
- Laminage à froid de la bande à chaud en une bande à froid avec un degré de laminage à froid d'au moins 30 % ;
- Traitement thermique de la bande à froid obtenue, la bande à froid, dans le cadre du traitement thermique,
- étant réchauffée à une température de recuit d'au moins 800 °C, la bande à froid étant maintenue à la température de recuit pendant une durée de recuit de 50 - 150 s,
- étant refroidie, à partir de la température de recuit, avec au moins une vitesse de refroidissement de 8 °C/s, à une température de maintien qui se situe dans une plage de température de maintien, dont la limite supérieure est de 470 °C et dont la limite inférieure est supérieure à la température de démarrage de la martensite MS, à partir de laquelle la martensite se forme dans la structure de la bande à froid, et
- étant maintenue à une température de maintien pendant un laps de temps suffisant à former, dans la structure de la bande à froid, au moins 20 % en volume de bainite.

10. Procédé selon la revendication 9, **caractérisé en ce que** la température finale de laminage à chaud est de 850 - 950 °C.

11. Procédé selon l'une des revendications 9 ou 10, **caractérisé en ce que** la température de maintien est de 300 - 420 °C.

12. Procédé selon l'une des revendications 9 à 11, **caractérisé en ce que** la bande à froid, après le traitement thermique, est recouverte d'une couche de protection métallique.
